# EUROPÄISCHE PATENTSCHRIFT

(11) **EP 1 266 048 B1**
(45) Veröffentlichungstag und Bekanntmachung des Hinweises auf die Patenterteilung: **06.12.2006**
(21) Anmeldenummer: 01929258.0
(22) Anmeldetag: 22.03.2001
(51) Int. Cl.: C23C 22/84, C25D 11/18, C25D 11/30

(54) **GEFÄRBTE KONVERSIONSSCHICHT**
DYED CONVERSION LAYER
COUCHE DE CONVERSION COLOREE

(30) Priorität: 22.03.2000 DE 10014035
(43) Veröffentlichungstag der Anmeldung: 18.12.2002
(73) Patentinhaber: Electro Chemical Engineering GmbH, 6301 Zug (CH)
(72) Erfinder: KURZE, Peter, 52385 Nideggen (DE); KOHLER, Marco, 53332 Bornheim (DE); KRÜGER, Ulrike, 50150 Kerpen (DE); BANERJEE, Dora, 50171 Kerpen (DE)
(74) Vertreter: Dunkelberg, Oliver Thomas Michael
(86) Internationale Anmeldenummer: PCT/DE2001/001125
(87) Internationale Veröffentlichungsnummer: WO 2001/071060

(56) Entgegenhaltungen:
- EP-A- 0 507 194
- DE-A- 4 138 218
- US-A- 4 208 223
- PATENT ABSTRACTS OF JAPAN vol. 005, no. 062 (C-052), 25. April 1981 (1981-04-25) & JP 56 013065 A (SANKYO ALUM IND CO LTD), 7. Februar 1981 (1981-02-07)
- PATENT ABSTRACTS OF JAPAN vol. 1996, no. 09, 30. September 1996 (1996-09-30) & JP 08 120490 A (MATSUSHITA ELECTRIC IND CO LTD), 14. Mai 1996 (1996-05-14)

## Beschreibung

Die vorliegende Erfindung betrifft einen Mehrschichtüberzug aus einer auf einem Metall angeordneten Konversionsschicht und einer auf dieser Konversionsschicht befindlichen, farbgebenden Schicht sowie dessen Verwendung.

Auf Metallen befindliche Konversionsschichten sind weit verbreitet. Unter dem Begriff "Konversionsschicht" wird hier und im folgenden eine Schicht verstanden, die nicht durch Auftrag auf eine metallische Oberfläche, sondern durch chemische Umwandlung (Konversion) dieser metallischen Oberfläche und verschiedenen Bestandteilen eines wäßrigen Passivierungselektrolyten gebildet wird (vgl. H. Simon, M. Thoma "Angewandte Oberflächentechnik für metallische Werkstoffe", Carl Hanser Verlag, München (1985) S. 4).
Je nach Art des Metalls und des Verfahrens zur Erzeugung der Konversionsschicht hat die Konversionsschicht unterschiedliche Funktionen. So schützt sie beispielsweise das Metall vor chemischen oder mechanischen Einflüssen wie z.B. Korrosion oder Abrieb.
Die industriell bekanntesten Verfahren zur Erzeugung von Konversionsschichten sind die elektrolytische Bildung von Oxidschichten auf Leichtmetallen, insbesondere auf Aluminium, Magnesium und Titan (wie beispielsweise in der EP 0 333 048, DD 289 065, DE 41 24 730, DE 41 39 006, DE 196 80 596, DE 197 50 836 oder DE 197 51 256 beschrieben) sowie das Chromatieren, Chromitieren oder auch das Phosphatieren von eisenhaltigen Metallen.

Des weiteren ist es bekannt, diese Konversionsschichten zur Herstellung dekorativer Überzüge einzufärben.
Eine solche Möglichkeit ist durch Verwendung eines Passivierungselektrolyts offenbart, der bereits einen entsprechenden Farbstoff enthält.
Insbesondere zum Einfärben von eloxierten Aluminiumoberflächen wird dieses Verfahren heute noch sehr oft angewendet. Bei den Farbstoffen handelt es sich meistens um Salzverbindungen auf Basis von Metallkomplexverbindungen, wie sie beispielsweise in der DE 35 14 387 A1 beschrieben sind.
Ein wesentlicher Nachteil bei diesem Verfahren ist, dass sich durch die Einlagerung des Farbstoffes in die Konversionsschicht deren chemische und mechanische Eigenschaften verschlechtern.

Eine weitere vorbekannte Möglichkeit ist die Herstellung einer Konversionsschicht, gefolgt von einem Färben dieser Konversionsschicht.

Ein wesentliches Problem ist aber die unzureichende Abriebbeständigkeit des Farbstoffes auf der Konversionsschicht.

Schon lange hat es Versuche gegeben, diese mangelnde Abriebbeständigkeit entweder durch Aufbringen einer weiteren Schutzschicht auf die gefärbte Konversionsschicht oder durch Aufbringen einer gefärbten Schutzschicht auf die nicht gefärbte Konversionsschicht zu verbessern.
So offenbart die DE 729 723 die Schwärzung von Phosphatoberflächen durch Aufbringen einer Lösung auf eine phosphatierte Stahlschicht, wobei die Lösung als Farbstoff einen in organischen Lösemitteln löslichen, organischen Farbstoff sowie als Bindemittel Polyvinylacetat und Kunstschellack enthält.
Ferner ist aus der DE 800 200 die Aufbringung einer Schutzschicht durch Behandlung eines eine Konversionsschicht aufweisenden Magnesiumgegenstands mit einer Farblösung bekannt, die zusätzlich ein in Trichlorethylen oder Alkohol gelöstes Harz oder Kunstharz enthält.
Die EP 0 488 280 beschreibt einen Mehrschichtüberzug, bestehend aus einem Stahlblech als metallischem Träger, einer auf der Stahloberfläche aufgebrachten ersten zinkhaltigen Schicht, einer zweiten durch Chromatierung erhaltenen Schicht und einer dritten und letzten Schicht, erhältlich durch thermische Vernetzung einer nicht wässrigen Lösung aus einem Bindemittel auf Polymerbasis und einem Farbstoff.
Untersuchungen haben aber gezeigt, dass in solchen Fällen die Haftung der Schutzschicht auf der gefärbten Konversionsschicht viel schlechter ist, als auf einer vergleichbaren, nicht gefärbten Konversionsschicht. Eine mögliche Erklärung hierfür ist in der Wirkung des Farbstoffes als "Trennmittel" zu sehen.

Aufgabe der vorliegenden Erfindung ist die Bereitstellung eines farbigen Mehrschichtüberzugs auf Metallen, wobei dieser Überzug hinsichtlich Korrosionsbeständigkeit und mechanischem Abrieb keine schlechteren Eigenschaften aufweisen soll als eine herkömmliche, nicht gefärbte Konversionsschicht.

Diese Aufgabe wird erfindungsgemäß gelöst durch einen Mehrschichtüberzug mit mindestens zwei Schichten, wobei die erste Schicht eine auf einem Metall befindliche, Poren aufweisende Konversionsschicht ist und die zweite, auf der Konversionsschicht befindliche Schicht durch Aufbringen einer Lösung auf die Konversionsschicht erhältlich ist, wobei die Lösung
- mindestens eine Alkoxysilanverbindung; und
- einen in der mindestens eine Alkoxysilanverbindung enthaltenden Lösung in gelöster Form vorliegenden Farbstoff enthält, wobei
- der Farbstoff in Tetraethoxysilan löslich ist,
gefolgt von einer anschließenden Polymerisierung und/oder Vernetzung der Alkoxysilanverbindung.
Maßgeblich für die gute Haftung der erfindungsgemäßen Schicht im Vergleich mit Mehrschichtüberzügen des Standes der Technik sind zwei Faktoren: Zum einen muss die Konversionsschicht Poren aufweisen. Zum anderen muss die den Farbstoff enthaltende Schicht zwingend eine Alkoxysilanverbindung als zu polymerisierende und/oder zu vernetzende Verbindung aufweisen.
Nur so ist gewährleistet, dass die auf der Konversionsschicht befindliche farbgebende Schicht zum einen infolge einer Chemisorption über Si-O-Bindungen mit der Oberfläche der Konversionsschicht, zum anderen aber auch über eine Chemisorption im Inneren der Poren, verbunden ist.
Durch das Eindringen der Alkoxysilanverbindung in die Poren wird die Kontaktfläche und damit die Chemisorption zwischen Konversionsschicht und Polymerschicht wesentlich erhöht.
Die Größe und Häufigkeit der Poren in einer Konversionsschicht hängt im wesentlichen von dem Metall und dem angewandten Konversionsverfahren ab.
So liegt die Größe der Poren beispielsweise einer Magnesiumoxidschicht, hergestellt nach dem in der EP 0 333 048 A1 beschriebenen Verfahren, zwischen 200 und 1.000 nm; die Porengröße einer Aluminiumoxidschicht (entsprechend der DE 41 39 006) liegt hingegen zwischen 50 und 100 nm.

Einen weiteren, wesentlichen Einfluß auf eine ausreichende Haftung zwischen Konversions- und Polymerschicht hat die Wahl des Farbstoffs.
Erfindungsgemäß liegt der Farbstoff in gelöster Form in der mindestens eine Alkoxysilanverbindung enthaltenden Lösung vor; insbesondere sollte der Farbstoff in Tetraethoxysilan löslich sein.
Auf diese Weise wird eine homogene Lösung und damit ein homogener Aufbau der Polymerschicht erreicht. Es findet sich somit keine Anreicherung des Farbstoffs in der Polymerschicht, die als "Sollbruchstelle" zwischen Konversions- und Polymerschicht wirken könnte. Das Merkmal der Löslichkeit des erfindungsgemäß zu verwendenden Farbstoffs schließt die Verwendung unlöslicher Pigmente (wie z.B. Ruß, Titandioxid oder Eisenoxid) aus.
Die Bildung der Polymerschicht erfolgt durch an sich bekannte, dem Fachmann geläufige Polymerisationsverfahren (z.B. Lufttrocknung, Erhitzen oder UV-Bestrahlung):

Die Menge an Alkoxysilanverbindung und Farbstoff in der aufzubringenden Lösung kann in weiten Grenzen variieren. Im allgemeinen enthält die Lösung 5 bis 45 Gew.-%, insbesondere 10 bis 30 Gew.-% der Alkoxysilanverbindung und 2 bis 15 Gew.-% des Farbstoffes. Je nach erforderlicher Viskosität kann die Lösung zusätzlich ein polares Lösungsmittel enthalten, das so zu wählen ist, dass der Farbstoff gelöst ist und das Lösungsmittel nicht mit der Alkoxysilanverbindung reagiert (z.B. Ethanol).

Gemäß einer besonders bevorzugten Ausführungsform der vorliegenden Erfindung entspricht die Alkoxysilanverbindung der allgemeinen Formel

R¹ₐR²_{b}SiX_{(4-a-b)}

in der
- X eine Alkoxy-, eine Aryloxy- oder eine Acyloxygruppe mit 1 bis 12 Kohlenstoffatomen, vorzugsweise mit 1 bis 4 Kohlenstoffatomen darstellt, und insbesondere ausgewählt ist aus der Gruppe der Methoxy-, Ethoxy-, n-Propoxy-, i-Propoxy-, Butoxy-, Phenoxy-, Acetoxy- und Propionyloxygruppen;
- R¹ und R², gleich oder verschieden voneinander, ausgewählt sind aus der Gruppe der
   - Amino-, Monoalkylamino- oder Dialkylaminoreste;
   - Alkylreste, insbesondere der Alkylreste mit 1 bis 6 Kohlenstoffatomen, vorzugsweise der Methyl-, Ethyl-, n-Propyl-, Isopropyl-, n-Butyl-, s-Butyl-, t-Butyl-, Pentyl-, Hexyl- oder Cyclohexylreste;
   - Alkenylreste, insbesondere der Alkenylreste mit 2 bis 6 Kohlenstoffatomen, vorzugsweise der Vinyl-, 1-Propenyl-, 2-Propenyl- oder Butenylreste;
   - Alkinylreste, insbesondere der Alkenylreste mit 2 bis 6 Kohlenstoffatomen, vorzugsweise der Acetylenyl- oder Propargylreste;
   - Arylreste, insbesondere der Arylreste mit 6 bis 10 Kohlenstoffatomen, vorzugsweise Phenyl- oder Naphtenylreste;
   - Epoxyreste, insbesondere der Epoxyreste mit 3 bis 16 Kohlenstoffatomen, vorzugsweise der Glycidyl-, Glycidylether-, Glycidylester- oder Glycidyloxyalkylreste; oder
   - zuvor beschriebenen Gruppe X; und
- a und b, gleich oder verschieden voneinander, den Wert 0, 1, 2 oder 3 darstellen, wobei die Summe von a und b den Wert 3 nicht überschreitet.

Eine entsprechende Alkoxysilanverbindung kann ein Tetraalkoxysilan, Epoxyalkoxysilan oder Aminoalkoxysilan sein.
Sehr gute Ergebnisse wurden mit Tetraethoxysilan, 3-Glycidyloxypropyl-trimethoxysilan, 3-Aminopropyl-trimethoxysilan und 3-(Aminoethylamin)propyl-trimethoxysilan als Alkoxysilanverbindung erhalten.

Um die Haftung zwischen Konversions- und Polymerschicht noch weiter zu verbessern empfiehlt es sich, der auf die Konversionsschicht aufzubringenden Lösung zusätzlich eine zur Bildung eines Titankomplexes fähige Verbindung zuzusetzen. Der Begriff "zur Bildung eines Titankomplexes fähige Verbindung" bezeichnet Verbindungen, die mit der Alkoxysilanverbindung und der Konversionsschicht über Komplexbindung verbrückte TiO₂-SiO₂-Systeme bilden. Durch die Reaktion zwischen Alkoxysilanverbindung und Titanverbindung wird darüber hinaus eine vernetzte Polymerschicht erhalten.
Eine besonders geeignete Verbindung ist eine Alkoxytitanverbindung, ein Titansäureester oder ein Titanchelat, insbesondere eine Verbindung der Formel Ti(OR)₄, in der R einen Alkylrest mit 1 bis 6 Kohlenstoffatomen darstellt, der vorzugsweise ausgewählt ist aus der Gruppe der Methyl-, Ethyl-, n-Propyl-, i-Propyl- und Butylreste.
Sehr gute Ergebnisse wurden mit Tetraethoxytitanat Ti(OC₂H₅)₄ erzielt.
Das molare Verhältnis der Alkoxysilanverbindung zur Titanverbindung ist nicht kritisch und liegt im allgemeinen zwischen 1 und 20.

Lösungen, die sowohl eine Alkoxysilanverbindung als auch eine zur Bildung eines Titankomplexes fähige Verbindung enthalten, sind beispielsweise in der DE 41 38 218 A1 beschrieben und können von verschiedenen Firmen bezogen werden (z.B. Deltacoll^{®} 80 von der Fa. Dörken).

Ein besonders im Sinne der vorliegenden Erfindung zu verwendender Farbstoff ist ein Metallkomplex-Farbstoff, wie er beispielsweise unter der Handelsbezeichnung Neozapon^{®} von der Fa. BASF, Orasol^{®} von der Fa. Ciba-Geigy, Savinyl^{®} von der Fa. Sandoz oder Lampronol^{®} von der Fa. ICI vertrieben wird.

Als Metall können prinzipiell alle Metalle verwendet werden, die zur Bildung einer Konversionsschicht fähig sind. Besonders bevorzugt sind aber Leichmetalle, insbesondere Aluminium, Magnesium oder eine Aluminium und/oder Magnesium enthaltende Legierung, die in vielen Bereichen aufgrund ihres geringen spezifischen Gewichts Stahl und dessen Legierungen verdrängen.
Im Hinblick auf eine hohe Abriebbeständigkeit werden als Konversionsschichten insbesondere elektrochemisch erhältlich Konversionsschichten verwendet.

Die Erfindung betrifft des weiteren auch die Verwendung einer Lösung zur Herstellung eines erfindungsgemäßen Mehrschichtüberzugs, wobei diese Lösung mindestens eine der zuvor beschriebenen Alkoxysilanverbindungen und einen in einem polaren Lösemittel löslichen Farbstoff enthält.

Die Erfindung betrifft ferner die Verwendung des zuvor beschriebenen Mehrschichtüberzugs als korrosions- und abriebbeständiger Schutzüberzug für Teile der Kraftfahrzeugindustrie, Elektro- und Elektronikindustrie, Maschinenbauindustrie, Luft- und Raumfahrt sowie für Teile von Sportgeräten.
Zu nennen sind insbesondere Teile von Motoren und Getriebegehäusen, Instrumententafeln, Türen und Einzelteile hiervon, Lenkgetriebegehäuse, Radsterne für Motorräder, Drosselklappengehäuse, Aufnahmevorrichtungen für Fräser, Rotoren oder Verdrängergehäuse für Kompressoren, Siegelbacken für Verpackungsmaschinen, Teile für Steckerleisten und elektrische Verbinder, Lampenträger, Lampengehäuse, Rotorgehäuse von Helikoptern, Gehäuse für elektrische Geräte und Teile von Sportbögen.

## Patentansprüche

1. Mehrschichtüberzug mit mindestens zwei Schichten, wobei die erste Schicht eine auf einem Metall befindliche, Poren aufweisende Konversionsschicht ist und die zweite, auf der Konversionsschicht befindliche Schicht durch Aufbringen einer Lösung auf die Konversionsschicht erhältlich ist, wobei die Lösung
• mindestens eine Alkoxysilanverbindung; und
• einen in der mindestens eine Alkoxysilanverbindung enthaltenden Lösung in gelöster Form vorliegenden Farbstoff enthält, wobei
• der Farbstoff in Tetraethoxysilan löslich ist,
gefolgt von einer anschließenden Polymerisierung und/oder Vernetzung der Alkoxysilanverbindung.

2. Mehrschichtüberzug nach Anspruch 1, **dadurch gekennzeichnet, dass** die Alkoxysilanverbindung der allgemeinen Formel
R¹ₐR²_{b}SiX_{(4-a-b)}
entspricht, in der
• X eine Alkoxy-, eine Aryloxy- oder eine Acyloxygruppe mit 1 bis 12 Kohlenstoffatomen, vorzugsweise mit 1 bis 4 Kohlenstoffatomen, darstellt, und insbesondere ausgewählt ist aus der Gruppe der Methoxy-, Ethoxy-, n-Propoxy-, i-Propoxy-, Butoxy-, Phenoxy-, Acetoxy- und Propionyloxygruppen;
• R¹ und R², gleich oder verschieden voneinander, ausgewählt sind aus der Gruppe der
- Amino-, Monoalkylamino- oder Dialkylaminoreste;
- Alkylreste, insbesondere der Alkylreste mit 1 bis 6 Kohlenstoffatomen, vorzugsweise der Methyl-, Ethyl-, n-Propyl-, Isopropyl-, n-Butyl-, s-Butyl-, t-Butyl-, Pentyl-, Hexyl- oder Cyclohexylreste;
- Alkenylreste, insbesondere der Alkenylreste mit 2 bis 6 Kohlenstoffatomen, vorzugsweise der Vinyl-, 1-Propenyl-, 2-Propenyl- oder Butenylreste;
- Alkinylreste, insbesondere der Alkenylreste mit 2 bis 6 Kohlenstoffatomen, vorzugsweise der Acetylenyl- oder Propargylreste;
- Arylreste, insbesondere der Arylreste mit 6 bis 10 Kohlenstoffatomen, vorzugsweise Phenyl- oder Naphtenylreste;
- Epoxyreste, insbesondere der Epoxyreste mit 3 bis 16 Kohlenstoffatomen, vorzugsweise der Glycidyl-, Glycidylether-, Glycidylester- oder Glycidyloxyalkylreste; oder
- zuvor beschriebenen Gruppe X; und
• a und b, gleich oder verschieden voneinander, den Wert 0, 1, 2 oder 3 darstellen, wobei die Summe von a und b den Wert 3 nicht überschreitet.

3. Mehrschichtüberzug nach Anspruch 1 oder 2, **dadurch gekennzeichnet, dass** die Alkoxysilanverbindung ein Tetraalkoxysilan, Epoxyalkoxysilan oder Aminoalkoxysilan ist.

4. Mehrschichtüberzug nach einem der vorhergehenden Ansprüche, **dadurch gekennzeichnet, dass** die Alkoxysilanverbindung ausgewählt ist aus der Gruppe von Tetraethoxysilan, 3-Glycidyloxypropyl-trimethoxysilan, 3-Aminopropyl-trimethoxysilan und 3-(Aminoethylamin)propyl-trimethoxysilan.

5. Mehrschichtüberzug nach einem der vorhergehenden Ansprüche, **dadurch gekennzeichnet, dass** die Lösung zusätzlich eine zur Bildung eines Titankomplexes fähige Verbindung enthält.

6. Mehrschichtüberzug nach Anspruch 5, **dadurch gekennzeichnet, dass** die zur Bildung eines Titankomplexes fähige Verbindung eine Alkoxytitanverbindung, ein Titansäureester oder ein Titanchelat ist und insbesondere der Formel Ti(OR)₄ entspricht, in der R einen Alkylrest mit 1 bis 6 Kohlenstoffatomen darstellt, der vorzugsweise ausgewählt ist aus der Gruppe der Methyl-, Ethyl- n-Propyl-, i-Propyl- und Butylreste.

7. Mehrschichtüberzug nach Anspruch 6, **dadurch gekennzeichnet, dass** die zur Bildung eines Titankomplexes fähige Verbindung Tetraethoxytitanat Ti(OC₂H₅)₄ ist.

8. Mehrschichtüberzug nach einem der vorhergehenden Ansprüche, **dadurch gekennzeichnet, dass** der Farbstoff ein Metallkomplex-Farbstoff ist.

9. Mehrschichtüberzug nach einem der vorhergehenden Ansprüche, **dadurch gekennzeichnet, dass** das Metall ein Leichmetall, insbesondere Aluminium, Magnesium oder eine Aluminium und/oder Magnesium enthaltende Legierung ist.

10. Mehrschichtüberzug nach einem der vorhergehenden Ansprüche, **dadurch gekennzeichnet, dass** die Konversionsschicht auf elektrochemischem Wege erhältlich ist.

11. Verwendung einer Lösung zur Herstellung eines Mehrschichtüberzugs nach einem der Ansprüche 1 bis 10, **dadurch gekennzeichnet, dass** die Lösung mindestens eine Alkoxysilanverbindung nach einem der Ansprüche 2 bis 7 und einen in einem polaren Lösemittel löslichen Farbstoff enthält.

12. Verwendung eines Mehrschichtüberzugs nach einem der vorhergehenden Ansprüche als korrosions- und abriebbeständiger Schutzüberzug für Teile der Kraftfahrzeugindustrie, Elektro- und Elektronikindustrie, Maschinenbauindustrie, Luft- und Raumfahrt sowie für Teile von Sportgeräten.

## Claims

1. Multi-layer coating with at least two layers, the first layer being a conversion coat present on a metal and exhibiting pores and the second layer present on the conversion coat being obtainable by applying a solution onto the conversion coat, the solution containing
• at least one alkoxysilane compound; and
• a dye present in the solute form in the solution containing at least one alkoxysilane compound,
• the dye being soluble in tetraethoxysilane,
followed by a subsequent polymerisation and/or crosslinking of the alkoxysilane compound.

2. Multi-layer coating according to claim 1 **characterised in that** the alkoxysilane compound corresponds to the general formula
R¹ₐR²_{b}SiX_{(4-a-b)}
in which
• X represents an alkoxy group, an aryloxy group or an acyloxy group with 1 to 12 carbon atoms, preferably with 1 to 4 carbon atoms and is in particular selected from the group of methoxy, ethoxy, n-propoxy, i-propoxy, butoxy, phenoxy, acetoxy and propionyl groups;
• R¹ and R² are identical or different from each other and selected from the group of
- amino radicals, monoalkylamino radicals or dialkylamino radicals;
- alkyl radicals, in particular the alkyl radicals with 1 to 6 carbon atoms, preferably the methyl, ethyl, n-propyl, isopropyl, n-butyl-, s-butyl, t-butyl, pentyl, hexyl or cyclohexyl radicals;
- alkenyl radicals, in particular the alkenyl radicals with 2 to 6 carbon atoms, preferably the vinyl, 1-propenyl, 2-propenyl or butenyl radicals;
- alkinyl radicals, in particular the alkenyl radicals with 2 to 6 carbon atoms, preferably the acetylenyl radicals or propargyl radicals;
- aryl radicals, in particular the aryl radicals with 6 to 10 carbon atoms, preferably phenyl radicals or naphthenyl radicals;
- epoxy radicals, in particular the epoxy radicals with 3 to 16 carbon atoms, preferably the glycidyl, glycidyl ether, glycidyl ester or glycidyl oxyalkyl radicals; or
- the previously described group X; and
• a and b, identically or differently from each other, represent the value 0, 1, 2 or 3, the sum of a and b not exceeding the value 3.

3. Multi-layer coating according to claim 1 or 2 **characterised in that** the alkoxysiloxane compound is tetraalkoxysilane, epoxyalkoxysilane or aminoalkoxysilane.

4. Multi-layer coating according to one of the preceding claims **characterised in that** the alkoxysilane compound is selected from the group of tetraethoxysilane, 3-glycidyloxypropyl trimethoxysilane, 3-aminopropyl trimethoxysilane and 3-(aminoethylamine)propyl trimethoxysilane.

5. Multi-layer coating according to one of the preceding claims **characterised in that** the solution additionally contains a compound capable of forming a titanium complex.

6. Multi-layer coating accord to claim 5 **characterised in that** the compound capable of forming a titanium complex is an alkoxytitanium compound, a titanic acid ester or a titanium chelate and corresponds in particular to the formula Ti(OR)₄, in which R represents an alkyl radical with 1 to 6 carbon atoms, which is preferably selected from the group of methyl radicals, ethyl radicals, n-propyl radicals, i-propyl radicals and butyl radicals.

7. Multi-layer coating according to claim 6 **characterised in that** the compound capable for forming a titanium complex is tetraethoxytitanate Ti(OC₂H₅)₄.

8. Multi-layer coating according to one of the preceding claims **characterised in that** the dye is a metal complex dye.

9. Multi-layer coating according to one of the preceding claims **characterised in that** the metal is a light metal, in particular aluminium, magnesium or an alloy containing aluminium and/or magnesium

10. Multi-layer coating according to one of the preceding claims **characterised in that** the conversion coat is obtainable by the electrochemical route.

11. Use of a solution for the production of a multi-layer coating according to one of claims 1 to 10 **characterised in that** the solution contains at least one alkoxysilane compound according to one of claims 2 to 7 and a dye soluble in a polar solvent.

12. Use of a multi-layer coating according to one of the preceding claims as corrosion and abrasion resistant protective coating for components in the vehicle industry, electrical and electronics industry, engineering industry, aeronautics and aerospace and for parts of sports equipment.

## Revendications

1. Recouvrement multicouches composé d'au moins deux couches, la première couche étant une couche de conversion présentant des pores placée sur un métal et la deuxième couche placée sur la couche de conversion pouvant être obtenue par application d'une solution sur la couche de conversion, cette solution contenant
• au moins une composition d'alcoxysilane; et
• un colorant se présentant sous forme dissoute dans la solution contenant au moins une composition d'alcoxysilane,
• le colorant étant soluble dans le silane tétraéthoxy
suivie ensuite d'une polymérisation et/ou d'une réticulation de la composition d'alcoxysilane.

2. Recouvrement multicouches selon la revendication 1, **caractérisé en ce que** la composition d'alcoxysilane correspond à la formule générale
R¹ₐR²_{b}SiX_{(4-a-b)}
dans laquelle
• X représente un groupe alkoxy, aryloxy ou acyloxy contenant 1 à 12 atomes de carbone, de préférence 1 à 4 atomes de carbone, et est particulièrement choisi parmi les groupes méthoxy, éthoxy, n-propoxy, i-propoxy, butoxy, phénoxy, acétoxy et propionyloxy ;
• R¹ et R², identiques ou différents, étant choisis parmi le groupe des
- radicaux amino, monoalkylamino ou dialkylamino ;
- radicaux alkyliques, notamment ceux contenant 1 à 6 atomes de carbone, de préférence les radicaux de méthyle, éthyle, n-propyle, isopropyle, n-butyle, s-butyle, t-butyle, pentyle, hexyle ou cyclohexyle ;
- radicaux alcényliques, notamment ceux contenant 2 à 6 atomes de carbone, de préférence les radicaux de vinyle, propényle-1, propényle-2 ou butényle ;
- radicaux alcinyliques, en particulier ceux contenant 2 à 6 atomes de carbone, de préférence les radicaux d'acétylényle ou de propargyle ;
- radicaux aryliques, en particulier ceux contenant 6 à 10 atomes de carbone, de préférence les radicaux de phényle ou de naphtényle ;
- radicaux époxy, en particulier ceux contenant 3 à 16 atomes de carbone, de préférence les radicaux de glycidyle, d'éther glycidylique, d'ester glycidylique ou de glycidyloxyalkyle ; ou
- le groupe X décrit précédemment ; et
• a et b, identiques ou différents, représentant la valeur 0, 1, 2 ou 3, la somme de a et de b ne dépassant pas la valeur 3.

3. Recouvrement multicouches selon l'une des revendications 1 et 2, **caractérisé en ce que** la composition d'alcoxysilane est un tétraalcoxysilane, un époxyalcoxysilane ou un aminoalcoxysilane.

4. Recouvrement multicouches selon l'une des revendications précédentes, **caractérisé en ce que** la composition d'alcoxysilane est choisie parmi le groupe du tétraéthoxysilane, du 3-glycidyloxypropyle-triméthoxysilane, 3-aminopropyle-triméthoxysilane et 3-(aminoéthylamine)propyle- triéthoxy-silane.

5. Recouvrement multicouches selon l'une des revendications précédentes, **caractérisé en ce que** la solution contient en plus un composé capable de former un complexe titanique.

6. Recouvrement multicouches selon la revendication 5, **caractérisé en ce que** le composé capable de former un complexe titanique est un composé d'alcoxytitane, un ester titanique ou un chélate de titane et correspond en particulier à la formule Ti(OR)₄, dans laquelle R représente un radical alkyle contenant 1 à 6 atomes de carbone, choisi de préférence parmi le groupe des radicaux de méthyle, éthyle, n-propyle, i-propyle et de butyle.

7. Recouvrement multicouches selon la revendication 6, **caractérisé en ce que** le composé capable de former un complexe titanique est le titanate tétraéthoxy Ti(OC₂Hₛ)₄.

8. Recouvrement multicouches selon l'une des revendications précédentes, **caractérisé en ce que** le colorant est un colorant de complexe métallique.

9. Recouvrement multicouches selon l'une des revendications précédentes, **caractérisé en ce que** le métal est un métal léger, notamment l'aluminium, le magnésium ou un alliage contenant de l'aluminium et/ou du magnésium.

10. Recouvrement multicouches selon l'une des revendications précédentes, **caractérisée en ce que** la couche de conversion peut être obtenue par voie électrochimique.

11. Utilisation d'une solution pour la fabrication d'un recouvrement multicouches selon l'une des revendications 1 à 10, **caractérisée en ce que** la solution contient au moins une composition d'alcoxysilane selon l'une des revendications 2 à 7 et un colorant soluble dans un solvant polaire.

12. Utilisation d'un recouvrement multicouches selon l'une des revendications précédentes en tant que couche de protection résistante à la corrosion et à l'abrasion pour les pièces de l'industrie automobile, de l'industrie électrique et électronique, de l'industrie mécanique, de l'aéronautique et de l'astronautique ainsi que pour les pièces d'appareils de sport.
